# EUROPÄISCHE PATENTSCHRIFT

(11) **EP 0 193 710 B1**
(45) Veröffentlichungstag und Bekanntmachung des Hinweises auf die Patenterteilung: **17.07.1991**
(21) Anmeldenummer: 86100479.4
(22) Anmeldetag: 16.01.1986
(51) Int. Cl.: B41N 1/08, C22F 1/04, C22F 1/047, B41N 3/04, C22C 21/06, C22C 21/16

(54) **Aluminiumoffsetband und Verfahren zu seiner Herstellung**
Aluminium foil for offset printing and process for its manufacture
Feuille en aluminium pour l'impression offset et son procédé de fabrication

(30) Priorität: 02.03.1985 DE 3507402
(43) Veröffentlichungstag der Anmeldung: 10.09.1986
(73) Patentinhaber: VEREINIGTE ALUMINIUM-WERKE AKTIENGESELLSCHAFT, D-53117 Bonn (DE)
(72) Erfinder: von Asten, Wolfgang, D-5024 Pulheim (DE); Dörner, Karl Heinz, Dr., D-4048 Grevenbroich (DE); Scheel, Hartmut, D-4048 Grevenbroich (DE); Würstle, Volker, D-4048 Grevenbroich 2 (DE)
(74) Vertreter: Müller-Wolff, Thomas, Dipl.-Ing.

(56) Entgegenhaltungen:
- EP-A- 0 096 347
- CH-A- 240 642
- US-A- 3 717 915
- US-A- 3 944 439

## Beschreibung

Die Erfindung betrifft ein Aluminium-Offsetband mit einem vorwiegend globulitisch rekristallisierten und anschließend kalt verformten Gefüge.

Zur Herstellung von Offsetdruckplatten werden gewalzte Bänder und Bleche aus Aluminium bzw. Aluminiumlegierungen in Dickenbereichen von 0,1 bis 0,5 mm eingesetzt. Das Aluminiumband wird bei der Weiterverarbeitung mit einer lichtempfindlichen Fotoschicht versehen, die sich durch Lichteinwirkung so umwandelt, daß sie für die verwendeten Entwickler unlöslich ist. An den nicht belichteten Stellen liegt nach dem Entwickeln eine unbeschichtete Aluminiumoberfläche vor, die hydrophile Eigenschaften aufweist.

Die fertig entwickelte Druckplatte wird für den Druckvorgang auf einen Plattenzylinder gespannt. Eine wichtige Anforderung an Offsetdruckplatten besteht darin, eine ausreichende Festigkeit und Rißunempfindlichkeit bei dieser mechanischen Beanspruchung aufzuweisen.

Zur Erzielung einer möglichst hohen Druckauflage muß die gewalzte Oberfläche zur besseren Verankerung der lichtempfindlichen Schicht mechanisch oder elektrochemisch oder chemisch aufgerauht werden. Aus Qualitätsgründen sollte diese Aufrauhung möglichst homogen und feinzellig sein.

Zur Erhöhung der Farbdruckauflage ist ferner bekannt, die entwickelte und als Träger dienende Schicht einem thermischen Prozeß zu unterwerfen und hierbei die verbleibenden Schichtteile (Bildträger) zusätzlich zu härten. Diese thermische Nachbehandlung wird üblicherweise bei Temperaturen durchgeführt, die einen deutlichen Festigkeitsabfall von Aluminium bewirken.

Die vorstehend beschriebenen Anforderungen an ein Offsetband konnten bisher nur durch eine aufwendige Technik erfüllt werden. So wurde nach DE-OS 19 29 146 vorgeschlagen, auf einen Kern aus der reißfesten und schmiegsamen Aluminium-Magnesium-Mangan-Legierung beidseitig eine 2 - 16 % dicke Schicht aus Reinaluminium aufzuplattieren. Damit sollte eine Kombination von guten Festigkeitseigenschaften bei gleichzeitig günstigem Aufrauhverhalten ermöglicht werden.

Aufgabe der vorliegenden Erfindung ist es, bei einem Offsetband der eingangs genannten Art die Festigkeits- und Dehnungswerte, insbesondere die thermische Stabilität und Steifigkeit weiter zu verbessern, wobei die Eignung der Oberfläche für die nachfolgende elektrochemische Aufrauhung erhalten bleibt sowie ein vereinfachtes Verfahren zur Herstellung derartiger Offsetbänder zur Verfügung zu stellen. Die Erfindung strebt also ein Al-Offsetband mit einem vorwiegend globulitisch rekristallisierten und anschließend kalt verformten Gefüge mit deutlich feiner Kornstruktur und einem gleichzeitig stark verfestigten Kernbereich an.

Erfindungsgemäß wird diese Aufgabe durch die in den Patentansprüchen angegebenen Merkmale gelöst. Durch den gewählten Gefügeaufbau wird erreicht, daß den Anforderungen an ein Offsetband ohne Plattierung in optimaler Weise entsprochen werden kann. Aufgrund der deutlich geringfügiger gelenkten Walzstruktur der Oberflächenschicht ist eine mechanische und elektrochemische Aufrauhung der Druckplatte möglich, die an der zu beschichtenden Oberfläche eine homogene und feinkörnige Struktur aufweist. Die im Kern vorhandene streifige Walzstruktur sorgt für die notwendige Festigkeit auch nach einer eventuellen thermischen Nachbehandlung.

Bei dem Verfahren zur Herstellung des erfindungsgemäßen Offsetbandes müssen folgende Schritte beachtet werden:
1. Warmbandausbringungstemperatur größer als 320° C,
2. hoher Abwalzgrad in der Warmwalzung von 600 mm auf kleiner als 3,5 mm,
3. Kaltwalzen ohne Zwischenglühung an Enddicke,
4. Abwalzgrad beim kaltwalzen von 80 bis 90 %, bezogen auf die Warmbandenddicke.

Unter Beachtung dieser Verfahrensmerkmale ist es möglich, eine thermische Beeinflussung des Aluminiumbandes in der Weise herbeizuführen, daß die äußere Schicht des Bandes rekristallisiert unter Bildung eines globulitischen Gefüges mit Korngrößen von 100 bis 36 µm², entsprechend 5000 bis 1000 Körner pro mm². Dieses Gefüge ist besonders homogen und kann als feinkörnig bezeichnet werden.

Der Warmwalzprozeß wird erfindungsgemäß so gesteuert, daß eine Rekristallisation nicht über den gesamten Querschnitt des Offsetbandes, sondern nur in den Randzonen erfolgen kann. Hieraus resultiert eine nicht-rekristallisierte Kernzone mit streifigem Walzgefüge, die für die erhöhten mechanischen Eigenschaften von Bedeutung ist. Zahlreiche Versuche haben ergeben, daß für die elektrochemische Aufrauhung ein Oberflächenbereich von 10 bis 30 % - vorzugsweise 15 % - mit globulitischem Gefüge ausreichend ist. Durch das anschließende Kaltwalzen wird die globulitische Kornstruktur des Warmbandes gelängt, weist aber eine deutlich niedrigere Streckung der Randzone, verglichen mit dem Kern auf.

Die in Walzrichtung gelängten Körner weisen eine Streckung von s kleiner 8 an der Oberfläche, die Kernzone Streckungswerte von s größer gleich 16, auf. Es wurde das Auswerteverfahren von R. Dederichs und H. Kostron zwei neue Schnellverfahren zur Kornquerschnittbestimmung, 1950, Verlag Chemie GMBH Weinheim/Bergstr, Seite 30-31 angewendet.

Im folgenden wird die Erfindung anhand eines Ausführungsbeispieles und eines Vergleichsbeispieles näher erläutert:

Das auf diese Weise hergestellte erfindungsgemäße Produkt zeigt im Korngefüge an der Oberfläche eine Streckung S < 8 und in der Kernzone eine Streckung S ≧ 16.

Die nach den Beispielen 1 und 2 hergestellten Offsetbänder wurden einer thermischen Nachbehandlung bei Temperaturen von 240° C für 15 Minuten unterworfen. Dabei ergaben sich die folgenden Festigkeitswerte:

Der Vergleichsversuch zeigt, daß das erfindungsgemäße Verfahren zu einem Offsetband führt, das die für eine elektrochemische Aufrauhung geeignete Oberfläche bei sehr günstigen mechanischen Eigenschaften aufweist. Bei Zugabe von Magnesium, Beryllium und/oder Kupfer können die mechanischen Eigenschaften soweit verbessert werden, daß der sonst zu erwartende Festigkeitsabfall nach einer thermischen Behandlung von mehr als 200° C nur verzögert und in weit geringerem Ausmaße eintritt. Das Streckgrenzenverhältnis ist dabei ein Maß für die Steifigkeit des Bandes. Für eine gute Handhabung, insbesondere von dünnen Bändern, muß die Steifheit ausreichend hoch sein. Daher ist das erfindungsgemäß hergestellte Offsetband dem bisher für diese Zwecke verwendeten Material überlegen, das nach der für Offsetzwecke häufig angewendeten Einbrenntemperatur keine ausreichende Steifigkeit aufweist.

## Patentansprüche

1. Aluminium-Offsetband mit globulitisch rekristallisiertem und anschließend kaltverformten Gefüge, gekennzeichnet durch eine Kernzone aus streifigem Walzgefüge von einer in Walzrichtung gelängten Kornstruktur und einer beidseitigen, parallel zur Walzrichtung ausgebildeten Oberflächenzone aus vorwiegend globulitisch rekristallisiertem Gefüge mit einer Streckung s < 8.

2. Aluminium-Offsetband nach Anspruch 1, dadurch gekennzeichnet, daß die Streckung in der Kernzone s ≧ 16 beträgt.

3. Aluminium-Offsetband nach Anspruch 1, dadurch gekennzeichnet, daß Magnesium mit Gehalten von 0,03 bis 0,4 %, Beryllium oder Kupfer mit Gehalten von 0,05 bis 0,25 % anwesend sind.

4. Aluminium-Offsetband nach einem der vorhergehenden Ansprüche, dadurch gekennzeichnet, daß die Oberflächenzone insgesamt 10 bis 30 % des Gesamtquerschnittes einnimmt.

5. Verfahren zur Herstellung eines Aluminium-Offsetbandes nach einem der vorhergehenden Ansprüche, dadurch gekennzeichnet, daß ein Barren von 400 - 600 mm Dicke bei einer Anfangstemperatur im Bereich von 550 - 480 °C auf eine Warmbandenddicke von weniger als 3,5 mm derart warmgewalzt wird, daß die Warmwalzendtemperatur oberhalb von 320 °C liegt, und daß das danach auf Raumtemperatur abgekühlte Aluminiumband ohne Zwischenglühung mit einem Abwalzgrad von 80 - 90 %, bezogen auf die Warmbandenddicke, auf Enddicke kaltgewalzt wird.

6. Verfahren nach Anspruch 5, dadurch gekennzeichnet, daß die Warmbandenddicke 2,5 - 3,5 mm beträgt.

7. Verfahren nach Ansprüchen 5 oder 6, dadurch gekennzeichnet, daß bei einem Offsetband aus 0,03 bis 0,4 % Mg, 0,05 bis 0,25 % Cu oder 0,03 bis 0,4 % Be eine anschließende Warmbehandlung von 200 bis 240° C für 10 bis 15 Minuten durchgeführt wird.

## Claims

1. Aluminium strip for offset printing having a structure which is recrystallized to form globules and subsequently cold-worked, characterised by a core zone of a lamellar fibre structure having a grain structure which is lengthened in the rolling direction, and a surface zone which is formed on both sides parallel to the rolling direction, is of a structure which is largely recrystallized to form globules and the extension value s of which is less than 8.

2. Aluminium strip for offset printing according to claim 1, characterised in that the extension value s in the core zone is greater than or equal to 16.

3. Aluminium strip for offset printing according to claim 1, characterised by a content of between 0.03 and 0.4 % magnesium and a content of between 0.05 and 0.25 % beryllium or copper.

4. Aluminium strip for offset printing according to one of the preceding claims, characterised in that the total surface zone occupies between 10 and 30 % of the total cross section.

5. Method for manufacturing an aluminium strip for offset printing according to one of the preceding claims, characterised in that a bar having a thickness of between 400 and 600 mm is hot-rolled at an initial temperature within the range of 550 and 480° C to a final hot strip thickness of less than 3.5 mm such that the temperature at the end of hot rolling is above 320° C, and that the aluminium strip, which is subsequently cooled to ambient temperature, is cold-rolled with a rolling-down degree of 80 - 90 %, related to the hot strip thickness, to the final thickness without process annealing.

6. Method according to claim 5, characterised in that the final hot strip thickness is between 2.5 and 3.5 mm.

7. Method according to claim 5 or 6, characterised in that a strip for offset printing which comprises between 0.03 and 0.4 % Mg, between 0.05 and 0.25 % Cu or between 0.03 and 0.4 % Be is subjected to a subsequent heat-treatment at between 200 and 240° C for 10 to 15 minutes.

## Revendications

1. Bande d'aluminium pour plaques offset à structure recristallisée sous forme équiaxe et soumise ensuite à une déformation à froid, caractérisée par un coeur possédant une texture laminée lamellaire à structure de grain allongée dans la direction du laminage et, de part et d'autre du coeur, une région superficielle formée parallèlement à la direction du laminage à texture essentiellement recristallisée sous forme équiaxe présentant un étirage s < 8.

2. Bande d'aluminium pour plaques offset selon la revendication 1, caractérisée en ce que l'étirage s dans le coeur est s ≧ 16.

3. Bande d'aluminium pour plaques offset selon la revendication 1, caractérisée en ce qu'elle contient du magnésium dans une proportion de 0,03 à 0,4 %, et du béryllium ou du cuivre dans une proportion de 0,05 à 0,25 %.

4. Bande d'aluminium pour plaques offset selon une des revendications précédentes, caractérisée en ce que la région superficielle occupe au total 10 à 30 % de l'ensemble de la section.

5. Procédé de fabrication d'une bande d'aluminium pour plaques offset selon une des revendications précédentes, caractérisé en ce qu'on lamine à chaud une barre de 400 à 600 mm d'épaisseur, à une température initiale dans l'intervalle de 550 à 480°C, pour la ramener à une épaisseur finale de bande laminée à chaud de moins de 3,5 mm, et de telle manière que la température finale du laminage à chaud soit supérieure à 320°C et en ce que la bande d'aluminium, refroidie ensuite à la température ambiante, est laminée à froid à l'épaisseur finale sans recuit intermédiaire, avec un taux de réduction de 80 à 90 %, rapporté à l'épaisseur finale de la bande laminée à chaud.

6. Procédé selon la revendication 5, caractérisé en ce que l'épaisseur finale de la bande laminée à chaud est de 2,5 à 3,5 mm.

7. Procédé selon une des revendications 5 et 6, caractérisé en ce que, dans le cas d'une bande pour plaques offset contenant 0,03 à 0,4 % Mg et 0,05 à 0,25 % Cu ou 0,03 à 0,4 % Be, on exécute un traitement thermique consécutif à une température de 200 à 240°C pendant 10 à 15 minutes.
